# EUROPÄISCHE PATENTSCHRIFT

(11) **EP 0 085 330 B1**
(45) Veröffentlichungstag und Bekanntmachung des Hinweises auf die Patenterteilung: **25.06.1986**
(21) Anmeldenummer: 83100331.4
(22) Anmeldetag: 15.01.1983
(51) Int. Cl.: D21H 3/02

(54) **Leimungsmittel und seine Verwendung**
Sizing agent and its use
Agent d'encollage et son usage

(30) Priorität: 30.01.1982 DE 3203189
(43) Veröffentlichungstag der Anmeldung: 10.08.1983
(73) Patentinhaber: BAYER AG, 51368 Leverkusen (DE)
(72) Erfinder: Schröer, Wolf-Dieter, Dr., D-5090 Leverkusen 1 (DE); Probst, Joachim, Dr., D-5090 Leverkusen 1 (DE); Kolb, Günter, Dr., D-5090 Leverkusen 1 (DE); Beck, Ulrich, Dr., D-5303 Bornheim 3 (DE); Mummenhoff, Peter, Dr., D-5000 Köln 80 (DE); Bäumgen, Heinz, D-5090 Leverkusen 1 (DE)

## Beschreibung

Die Erfindung betrifft ein Leimungsmittel auf der Basis eines hydrophoben, cellulosereaktiven Leimstoffes in Kombination mit einem Fixier- und Leimungsbeschleunigungsmittel und seine Verwendung zur Herstellung geleimter Papiere.

Die Leimung von Papier mit hydrophoben, cellulosereaktiven Leimungsmitteln ist bekannt. Die DE-C 1148130 beschreibt wässrige Emulsionen, die Ketendimere zusammen mit aminmodifizierter Stärke enthalten. Die DE-A 2 951 507 offenbart Emulsionen, die aus einem Ketendimeren, einem anionischen Dispergiermittel und einem kationischen Harz, das als Reaktionsprodukt aus Epichlorhydrin und einem Polyaminopolyamid oder Kondensat von Cyanamid oder Dicyanamid mit Polyalkylenpolyaminen erhalten wird, und Wasser bestehen. In der DE-A 2710061 wird beschrieben, dass die Kombination der genannten Polykondensate mit Ketendimeremulsionen die Ausbildung der Leimungswirkung ausserhalb der Papiermaschine verbessern. Die DE-A 2710060 offenbart die leimungsbeschleunigende Wirkung von Umsetzungsprodukten aus polymeren Diallylamin und Epichlorhydrin, die sich jedoch nur in grosser Verdünnung mit der Ketendimeremulsion kombinieren lassen. In der DE-A 2514128 werden Emulsionen beschrieben, die die Kombination von Ketendimeren und Polyvinylpyrrolidon oder Polyvinylcaprolactam enthalten, jedoch auch die Mitverwendung eines Fixiermittels erfordern.

Neben den hydrophoben cellulosereaktiven Leimungsmitteln auf Basis von Ketendimeren sind auch hydrophobe cellulosereaktive Leimungsmittel auf der Basis von Anhydriden, beispielsweise in US-A 3582464, DE-A 2710061, 2947174 und 2804202 sowie in US-A 3 244 767 und auf der Basis von Isocyanaten (beispielsweise DE-A 2 710 061) beschrieben.

Die US-A 3666512 betrifft Leimungsmittel, welche als Leimungsbeschleunigungsmittel ein wasserlösliches Salz eines wasserlöslichen Polyamins, z.B. ein Copolymer aus Acrylamid und dialkyldimethylammoniumchlorid, enthalten. Die US-A 3046186 behandelt Leimungsmittelemulsionen, welche verschiedenartige kationische Dispergiermittel enthalten können.

Ein gravierender Nachteil der hydrophoben cellulosereaktiven Leimungsmittel besteht darin, dass zusätzlich ein Fixier- und ein Leimungsbeschleunigungsmittel eingesetzt werden müssen, um eine brauchbare Leimungswirkung zu erzielen. Ein weiterer Nachteil, insbesondere der Leimung mit Ketendimeremulsion, besteht darin, dass die vollständige Leimungswirkung sich nicht in der Trockenstufe der Papiermaschine entwikkelt und sich ausserhalb der Papiermaschine auch nur sehr langsam entfaltet.

Die bisher vorgeschlagenen Zusätze- zu hydrophoben cellulosereaktiven Leimungsmitteln haben diese Nachteile nicht in ausreichendem Masse beseitigen können.

Aufgabe der Erfindung war daher die Herstellung von Leimungsmitteln auf der Basis von hydrophoben cellulosereaktiven Leimungsstoffen, die durch Einsatz neuer Fixiermittel eine verbesserte und schnellere Leimung zeigen.

Die Aufgabe wird dadurch gelöst, dass als Fixier- und Leimungsbeschleunigungsmittel Polymere verwendetwerden, wie sie in den Patentansprüchen 1 und 2 gekennzeichnet sind.

Gegenstand der Erfindung ist daher ein Leimungsmittel auf Basis hydrophober, cellulosereaktiver Leimungsstoffe, Fixiermittel und gegebenenfalls weiteren Hilfsmitteln, bei dem auf 10 Gew.-Teile hydrophober, cellulosereaktiver Leimungsstoffe 1 bis 60 Gew.-Teile eines Fixier- und Leimungsbeschleunigungsmittels sowie 0 bis 80 Gew.-Teile üblicher Hilfsmittel eingesetzt werden, dadurch gekennzeichnet, dass das Fixier-und Leimungsbeschleunigungsmittel ein chemisch einheitlich aufgebautes, statistisches Terpolymerisat aus
a) 8-20 Gew:% N,N-Dimethylaminoethylacrylat und/oder N,N-Dimethylaminoethylmethacrylat,
b) 45-80 Gew.% Styrol und
c) 8-35 Gew.96Acrylnitril ist,

wobei die Summe von a) bis c) stets 100 Gew.% beträgt und die Dimethylaminogruppen des Terpolymerisats protoniert, gegebenenfalls auch ganz oder teilweise quaterniert sind, oder dadurch gekennzeichnet, dass das Fixier- und Leimungsbeschleunigungsmittel durch Umsetzung von Copolymeren aus Maleinsäureanhydrid und Styrol und/oder Diisobutylen mit einem Gemisch von 0-50 Mol-% Methylamin, Ethylamin, Propylamin, Butylamin und/oder Cyclohexylamin und 100-50 Mol-%, bezogen auf die primäre Aminogruppe, N,N-Dimethylaminopropylamin und/ oder N-(Aminoethyl)-piperazin und anschliessende Quaternierung bis zu einem Quaternierungsgrad von 0 bis 100% erhältlich ist.

Ein weiterer Gegenstand der Erfindung ist die Verwendung der vorstehend genannten Leimungsmittel zum Leimen von Papier, insbesondere zur Masseleimung von Papier.

Hydrophobe, cellulosereaktive Leimungsmittel sind an sich bekannt. Es handelt sich um Anhydride, Isocyanate und Ester, wobei insbesondere die Ketendimeren gebräuchlich sind.

Als hydrophobe Reste, die die reaktiven Gruppen tragen, kommen Alkyl-, Alkenyl-, Cycloalkyl-, Aryl-, Aralkyl- und Alkylarylgruppen in Frage.

Gebräuchliche Anhydride umfassen Kolophoniumanhydrid (US-A 3582464), Anhydride der Struktur worin R₁ und R₂ geradkettige oder verzweigte Alkyl-, Aralkyl- oder Alkylarylreste mit mehr als etwa 14 Kohlenstoffatomen sind, und Anhydride der Struktur worin R₄ ein Dimethylen- oder Trimethylenrest und R₃ ein Rest aus der Guppe Alkyl-, Alkenyl-, Aralkyl- oder Aralkenylrest mit mehr als 7 Kohlenstoffatomen ist, z.B. substituierte cyclische Dicarbonsäureanhydride wie Bernstein- und Glutarsäureanhydride (DE-A 2 710 061) und Oligomere aus Maleinsäureanhydrid und polymerisierbaren Olefinen. (DE-A 2 947 174 und 2804202, US-A 3244767).

Übliche Isocyanate (DE-A 2710061) sind z.B. solche, die Kohlenwasserstoffreste mit wenigstens 12 Kohlenstoffatomen, vorzugsweise 14 bis 36 Kohlenstoffatomen enthalten, wie Kolophoniumisocyanat, Hexadecylisocyanat, Oktadecylisocyanat, b-Phenyldecyclisocyanat (DE-A 2710061).

Zu den Estern zählen die Ketendimeren der Formel in der R₅ und R₈ Kohlenwasserstoffreste mit 8-30 Kohlenstoffatomen sind, die auch ungesättigte und/oder cyclische Kohlenwasserstoffgruppen enthalten können, z.B. gesättigte oder ungesättigte Alkyl-, Aralkyl-, Alkylaryl- oder Alkylcycloalkylgruppen. Technisch interessante Ketendimere werden aus Fettsäuren mit 12 bis 22, insbesondere 14 bis 20 Kohlenstoffatomen erhalten. Besonders geeignet sind technische Fettsäuregemische, wie technische Stearinsäure, die als Hauptkomponenten Stearin- und Palmitinsäure enthalten, und Fettsäuregemische, die natürlich vorkommenden Fetten entstammen, z.B. Kokosnussöl, Babassuöl, Palmkernöl, Palmöl, Olivenöl, Erdnussöl, Rapsöl, Rindertalg, Schmalz und Walfett. Die Herstellung der Ketendimeren aus den Fettsäuren erfolgt über die daraus erzeugten Fettsäurechloride, aus denen durch Chlorwasserstoffabspaltung mit tertiären Aminen die Ketendimeren erhalten werden können.

Die Copolymerisation zur Herstellung der den Fixier- und Leimungsbeschleunigungsmitteln zugrundeliegenden Copolymerisate kann in Substanz oder bevorzugt in Lösung erfolgen sowohl diskontinuierlich als auch kontinuierlich oder im Monomerzulaufverfahren durchgeführt werden. Besonders bevorzugt sind kontinuierliche und Monomerzulaufverfahren.

Bei letzteren wird das Lösungsmittel vorgelegt, auf die Polymerisationstemperatur eingestellt und das Monomergemisch gleichzeitig mit dem Initiator in das Lösungsmittel eingetropft. Nach einiger Zeit wird nachaktiviert und die Reaktion bis zu einem Umsatz von ca. 99,0 bis 99,9% vervollständigt.

Die Polymerisationstemperaturen können zwischen 50 und 150°C liegen, bevorzugt zwischen 60 und 100°C. Sie richten sich selbstverständlich nach der Art des verwendeten Initiators und dessen Halbwertzeit.

Als Initiatoren kommen die bei polymerisationen üblichen Radikale liefernden Verbindungen in Frage, z.B. Azoverbindungen wie Azoisobutyronitril oder Peroxide wie t-Butylperpivalat, t-Bu- tylper-2-ethylhexanoat, Benzoylperoxid, t-Butylperbenzoat, Di-t-butylperoxid und Cumolhydroperoxid. Sie werden in Mengen von 0,1 bis 6 Gew.%, bezogen auf das anfängliche Monomergemisch, eingesetzt. Bevorzugt sind Mengen von 0,5 bis 4 Gew.%.

Als Reaktionsmedium für die Polymerisation in Lösung kommen Wasser oder mit Wasser mischbare und nicht mischbare organische Lösungsmittel in Betracht. Hierzu sind Alkohole wie Ethanol, Isopropanol, Ketone wie Aceton, Ethylme- 'thylketon, Methylisobutylketon, Ester wie Methylglykolacetat sowie Dioxan, N-Dimethylformamid und Aromate wie Benzol, Toluol und Xylol geeignet.

Um möglichst wenig Lösungsmittel in die endgültige wässrige Lösung einzubringen, empfiehlt sich eine Polymerisation in hoher Lösungskonzentration von ca. 50 bis 90 Gew.% des Endpolymeren. Im Anschluss an die Polymerisation kann eine Quaternierung der N,N-Dialkylaminogrup- pen, vorteilhaft in dem schon zur Polymerisation verwendeten Lösungsmittel, durchgeführt werden.

Geeignete Quaternierungsmitte) sind beispielsweise Alkyl- und Aralkylhalogenide wie Methylchlorid, Methylbromid, Butylbromid und Benzylchlorid, weitere Halogenverbindungen wie Propargylchlorid, Allylchlorid und Chloressigsäureethylester, Epihalogenhydrine wie Epichlorhydrin, Epibromhydrin, geeignete Ester wie Dimethylsulfat und p-Toluolsulfonsäuremethylester und Epoxide wie Ethylenoxid und Propylenoxid.

Es ist auch möglich, Mischungen dieser Quaternierungsmittel einzusetzen. Bevorzugt sind Epihalogenhydrine, insbesondere Epichlorhydrin.

Die Quaternierungsmittel werden den Polymerisatlösungen in solchen Mengen zugesetzt, dass auf ein Moläquivalent Amingruppe 0,1 bis 2,0 Mol Quaternierungsmittel entfallen. Bevorzugt sind Molverhältnisse von 1:0,2 bis 1:1,2 (Aminogruppe : Quaternierungsmittel). Die Quaternierungen erfolgen zwischen 25 und 160°C, bevorzugt bei 40 bis 80°C. Die Reaktionszeiten liegen zwischen 0,5 und 10 Stunden.

Um wasserlösliche kationische Polymerisate zu erhalten, werden noch wasserlösliche organische oder anorganische Säuren zugesetzt, die die nicht quaternierten freien Aminogruppen protonieren. Als Säuren kommen in Betracht: Ameisensäure, Essigsäure, Propionsäure, Milchsäure, Salzsäure, Salpetersäure, Schwefelsäure und Phosphorsäure. Besonders bevorzugt sind Ameisensäure, Essigsäure und Salzsäure. Die Säuren werden in Mengen von 50 bis 500 Molprozent, bezogen auf die im Polymerisat gebundenen tertiären Aminogruppen, zugegeben. Bevorzugt sind 100 bis 300 Mol-96 Säure. Im Falle des Epichlorhydrins als Quaternierungsmittel unterbricht man durch diese Säurezugabe gleichzeitig Polyadditionen und daraus folgende Gelierungsreaktionen.

Als Lösungsmittel für die Polykationen dient im allgemeinen Wasser. Nach Auflösen der Polymeren hierin liegen etwa 10 bis 30 Gew.%ige, bevorzugt 15 bis 25 Gew.%ige Lösungen vor. Die darin noch enthaltenen organischen Lösungsmittel sollten destillativ entfernt werden, wenn sie mit dem Reaktivleimungsmittel reagieren bzw. wenn sie mit Wasser keine homogenen Mischungen bilden. Hierunter fallen insbesondere Alkohol sowie Aromaten und längerkettige Ketone.

Die Bestimmung der Heterogenität der chemischen Zusammensetzung kann durch Probenentnahme während der Polymerisation und anschliessender Bestimmung der Zusammensetzung durch Elementaranalyse, durch OH-Zahl-Bestimmung etc. erfolgen. Auch durch Fällungsfraktionierung, z.B. mit dem Lösungsmittel/Fällungsmittel-System Aceton/Petrolether ist eine Charakterisierung der chemischen Heterogenität möglich. Die sowohl mittels der gemessenen Copolymerisationsparameter berechneten als auch die experimentell gefundenen Heterogenitätsparameter liegen hierbei zwischen 0 und 0,06, vorzugsweise bei 0,01 bis 0,05. Hierbei sind die Parameter für jedes Comonomere im Copolymerisat definiert; sie sind ein Mass für die Streuung und in der Literatur definiert (H.-G. Elias, Makromol. Chem. 104 (1967), S. 142).

Der Vorteil solcher Copolymeren ist eine sehr gute Wasserlöslichkeit auch bei sehr geringem Gehalt an basischen Comonomeren sowie eine ausgezeichnete Emulgatorwirkung.

Unter Hilfsmittel werden im Sinne der vorliegenden Erfindung beispielsweise Emulgatoren, Lösungsmittel, Verdicker, Biocide, z.B. Fungizide und Antischaummittel verstanden.

Die Emulsionen werden z.B. durch Dispergieren des hydrophoben cellulosereaktiven Leimstoffs, dem etwa 5-35 Gew.% eines flüssigen Kohlenwasserstoffs, wie Toluol, Cyclohexan, Octan oder Kohlenwasserstoffgemische zugesetzt werden können, in Wasser bei Temperaturen von 30 bis 90°C hergestellt, wobei als Emulgatoren z.B. anionische Dispergiermittel aus der Gruppe der Kresol-Naphtholsulfonsäure-Formaldehyd-oder Phenol-Bisulfit-Harnstoff-Kondensate, nichtionische Emulgatoren, die man durch Anlagerung von Ethylenoxid an Hydroxylgruppen und längere Kohlenwasserstoffreste enthaltende Verbindungen, wie gesättigte und ungesättigte Alkohole mit 12 bis 18 Kohlenstoffatomen oder alkylierte Phenole, Stärken und Kombinationen von zwei oder mehr der genannten Emulgatoren verwendet werden können. Bevorzugt ist die Kombination von anionischen Dispergiermitteln mit kationisch modifizierter Stärke. Die Mengen der Emulgatoren werden so bemessen, dass über lange Zeit stabile Emulsionen erhalten werden, und liegen im Erfahrungsbereich auf dem Fachgebiet. Die Stabilität der wässrigen Emulsionen kann durch Einstellen auf einen sauren pH-Wert erheblich gesteigert werden. In der Regel wird mit Mineralsäure oder C₁-C_{Q}-Carbonsäuren ein pH-Wert von 2,0 bis 5,5 vorzugsweise 3,0 bis 4,5 eingestellt.

Zur Herstellung des neuen Leimungsmittels wird eine der vorstehend beschriebenen Emulsionen mit einer solchen Menge des Fixier- und Leimungsbeschleunigungsmittels intensiv vermischt, die ausreicht, um die Leimungswirkung des Leimstoffs zu steigern. Es wurde festgestellt, dass 0,1 bis 6 Gewichtsteile pro Gewichtsteil des hydrophoben cellulosereaktiven Leimstoffs in der Emulsion zu guten Ergebnissen führen; bevorzugt sind 0,25 bis 4 Gew.-Teile.

Es kann vorteilhaft sein, den Leimstoff direkt in einer wässrigen Dispersion oder Lösung des Polymeren zu dispergieren und auf den Zusatz von Emulgatoren zu verzichten.

Die Emulsionen können zur Steigerung der Lagerstabilität Verdicker wie z.B. Stärkederivat, Cellulosederivat, Polycarbonsäuren und Polysulfonsäuren enthalten.

Die erfindungsgemässen Leimungsmittel enthalten 2 bis 10 Gew.% an hydrophobem Reaktivleimstoff (bezogen auf Gesamtleimungsmittel).

Völlig überraschend gegenüber dem Stand der Technik (Polykondensate) war die Erkenntnis, dass die Leimungswirkung des hydrophoben cellulosereaktiven Leimstoffs insbesondere von Ketendimeren, schon durch eine solche Zusatzmenge von wasserlöslichem kationischem Copolymerisat, die für sich genommen praktisch keinen Leimungseffekt beim Einsatz in der Papiermasse zeigt, erheblich gesteigert werden kann.

Es war auch nicht vorhersehbar, dass sich durch das zugesetzte wasserlösliche kationische Copolymer schon bei Trockentemperaturen von 90°C eine fast vollständige Ausbildung der Leimungswirkung erzielen lässt. Die Ausbildung der Leimungswirkung ist gegenüber Vergleichsprodukten gemäss DE-A 2951 507 deutlich verbessert.

### Beispiel 1

Herstellung der kationischen Fixier- und Leimungsbeschleunigungsmittel (A-D)

In einem 2-I-Kolben mit Rührer, Rückflusskühler, Gasein- und -auslass werden 50 g Isopropanol vorgelegt. Danach wird kräftig mit Stickstoff gespült und auf 80°C erwärmt. Bei dieser Temperatur werden die Mischungen I und die Lösungen II der Tabelle 1 innerhalb von 2 Stunden unter Luftausschluss zudosiert. Dann wird 2 Stunden nachgerührt und mit 111 nachaktiviert. Daraufhin wird 12 Stunden bei 80°C gerührt.

Nach der Polymerisation wird auf die in Tabelle 1 angegebenen Temperaturen abgekühlt und die dort angegebenen Mengen an Quaternierungsmitteln (IV) zudosiert. Es wird 3 Stunden nachgerührt und danach mit den ebenfalls in Tabelle 1 angegebenen Mengen an Essigsäure versetzt. Gleichzeitig wird soviel entionisiertes Wasser zu dem Ansatz zugegeben, dass eine ca. 20 Gew.%ige Lösung resultiert. Dann wird so lange gerührt, bis eine homogene wässrige Lösung entstanden ist. Im Wasserstrahlvakuum werden 100 bis 150 g organisches Lösungsmittel und Wasser abdestilliert. Die Restgehalte an Aceton und Isopropanol liegen dann deutlich unter 0,5 Gew.%. Danach wird die destillierte Menge durch entionisiertes Wasser ersetzt.

Die wässrigen Lösungen besitzen die ebenfalls in Tabelle 1 verzeichneten Eigenschaften.

Herstellung des Fixier- und Leimungsbeschleunigungsmittels (E)

123 g Copolymer aus gleichen molaren Anteilen Isobutylen und Maleinsäurenanhydrid werden in einem Autoklaven mit 1 g Polyvinylalkohol und 90 g 3-Dimethylaminopropylamin unter Stickstoff Stunde auf 90°C und dann 3 Stunden auf 100°C erhitzt. Nach dem Abkühlen wird der Feststoff abzentrifugiert, gewaschen und getrocknet. Für die Emulsionsherstellung wird eine 10%ige wässrige Lösung des Polymeren mit pH 3 (Salzsäure) angefertigt.

### Beispiel 2

Herstellung von Ketendimeremulsionen (Variante A)

Ein Gemisch aus 300 g kationischer Kartoffelstärke, 25 g Essigsäure und 4675 g Wasser wurde 1 Stunde bei 90 bis 95°C gerührt. Das Gemisch wurde auf 60°C abgekühlt, 600 g Ketendimer, aus einem Gemisch von Palmitin- und Stearinsäure hergestellt, und 25 g anionisches Dispergiermittel (A) Phenol-Bisulfit-Harnstoff-Kondensat oder B) Kresol-Naphtholsulfonsäure-Formaldehyd-Kondensat) mit einem Schnellrührer eingerührt und das Gemisch zweimal bei 200 bar Druck durch einen Knollenberg-Homogenisator geführt. Das homogenisierte Produkt wurde mit Wasser auf einen Ketendimergehalt von 7,7 Gew.% verdünnt und auf 30°C abgekühlt. Bei dieser Temperatur wurde die Lösung des Fixier- und Leimbeschleunigungsmittels zugesetzt und mit Wasser auf einen Ketendimergehalt von 6 Gew.% verdünnt.

### Beispiel 3

Ketendimeremulsion (Variante B)

Wie in Beispiel 2 beschrieben, wurde eine 6 Gew.%ige wässrige Lösung kationischer Stärke hergestellt. Jeweils a Teile der Stärkelösung, b Teile Dispergiermittel A, c Teile Essigsäure, d Teile der Polymerlösung D und e Teile Wasser wurden vermischt. In diese Mischung werden bei 60 bis 65°C mit einem Schnell-Rührer f Teile eines geschmolzenen Ketendimeren, aus einem Gemisch von Palmitin- und Stearinsäure hergestellt, eingerührt und das Gemisch zweimal bei 200 bar Druck durch einen Knollenberg-Homogenisator geführt. Die homogenisierte Probe wurde mit Wasser auf einen Ketendimergehalt von 6 Gew.% verdünnt und auf 30°C abgekühlt.

### Beispiel 4

Auf einem Laborblattbildner werden Papierblätter unter Verwendung der Leimungsmittelemulsionen aus Beispielen 2 und 3 hergestellt. Aus 100 Teilen Zellstoff (50% Birkensulfat, 50% Kiefersulfat) mit einem Mahlrad von 30° SR und 25 Teilen Kreide wurde in Wasser mit ca. 20° dH eine Pulpe mit einem Festgehalt von 0,5% hergestellt. Bezogen auf das Pulpentrockengewicht wurden 1,4% Emulsion zugesetzt. Die gebildeten Bögen wurden bis zu einem Festgehalt von 30-35% nassgepresst und anschliessend bei 90-93°C auf einem dampfbeheizten Trommeltrockner 4 Minuten getrocknet.

Die Papierblätter hatten ein Flächengewicht von 80 g/m². Ein Fixiermittel wurde nicht verwendet.

Zur Bestimmung des Leimungseffektes wurde der Cobb₆₀-Wert (DIN 53 132) ermittelt. Einiges Papier wurde zusätzlich 5 Minuten bei 120°C nacherhitzt oder Tage bei 22°C gelagert.

## Patentansprüche

1. Leimungsmittel auf Basis hydrophober, cellulosereaktiver Leimungsstoffe, Fixiermittel und gegebenenfalls weiterer Hilfsmittel, bei denen auf 10 Gew.-Teile hydrophober, cellulosereaktiver Leimungsstoffe 1 bis 60 Gew.-Teile eines Fixier- und Leimungsbeschleunigungsmittels sowie 0 bis 80 Gew.% Teile üblicher Hilfsmittel eingesetzt werden, dadurch gekennzeichnet, dass das Fixier- und Leimungsbeschleunigungsmittel ein chemisch einheitlich aufgebautes, statistisches Terpolymerisat aus
a) 8-20 Gew.96 N,N-Dimethylaminoethylacrylat und/oder N,N-Dimethylaminoethylmethacrylat,
b) 45-80 Gew.% Styrol und
c) 8-35Gew.%Acrylnitril ist,
wobei die Summe von a) bis c) stets 100 Gew.% beträgt und die Dimethylaminogruppen des Terpolymerisats protoniert, gegebenenfalls auch ganz oder teilweise quaterniert sind.

2. Leimungsmittel auf Basis hydrophober cellulosereaktiver Leimungsstoffe, Fixiermittel und gegebenenfalls weiterer Hilfsmittel, bei denen auf 10 Gew.-Teile hydrophober, cellulosereaktiver Le^{;}mungsstoffe 10 bis 60 Gew.-Teile eines Fixier- und Leimungsbeschleunigungsmittels sowie 0 bis 80 Gew.-Teile üblicher Hilfsmittel eingesetzt werden, dadurch gekennzeichnet, dass das Fixier- und Leimungsbeschleunigungsmittel durch Umsetzung von Copolymeren aus Maleinsäureanhydrid und Styrol und/oder Diisobutylen mit einem Gemisch von 0-50 Mol-% Methylamin, Ethylamin, Propylamin, Butylamin und/oder Cyclohexylamin und 100-50 Mol-%, bezogen auf die primäre Aminogruppe, N,N-Dimethylaminopropylamin und/oder N-(Aminoethyl)-piperazin und anschliessende Quaternierung bis zu einem Quaternierungsgrad von 0-100% erhältlich ist

3. Leimungsmitteln gemäss den Ansprüchen 1 und 2, dadurch gekennzeichnet, dass die hydrophoben, cellulosereaktiven Leimungsstoffe Ketendimere der Formel sind, in der R₅ und R_{µ} Kohlenwasserstoffreste mit 8-30 Kohlenstoffatomen sind, die auch ungesättigte und/oder cyclische Kohlenwasserstoffgruppen enthalten können.

4. Leimungsmittel gemäss den Ansprüchen 1-3, dadurch gekennzeichnet, dass es eine wässrige Emulsion mit einem Gehalt an hydrophoben, cellulosereaktivem Leimstoff von 2-10 Gew.%, bezogen auf das Gesamtleimungsmittel, ist.

5. Verwendung der Leimungsmittel gemäss den Ansprüchen 1-4 zum Leimen von Papier.

6. Verwendung der Leimungsmittel gemäss den Ansprüchen 1-4 zur Masseleimung von Papier.

## Claims

1. Sizing agents based on hydrophobic, cellulose-reactive sizing materials, fixing agents and optionally other auxiliaries, in which 1 to 60 parts by weight of a fixing and sizing accelerator and 0 to 80% parts by weight of customary auxiliaries are used per 10 parts by weight of hydrophobic, cellulose-reactive sizing materials, characterised in that the fixing and sizing accelerator is a chemically uniformly structured statistical terpolymer of
a) 8-20% by weight of N,N-dimethylaminoethyl acrylate and/or N,N-dimethylaminoethyl methacrylate,
b) 45-80% by weight of styrene and
c) 8-35% by weight of acrylonitrile,
the sum of a) to c) always being 100% by weight and the dimethylamino groups of the terpolymer being protonated and optionally also completely or partially quaternised.

2. Sizing agents based on hydrophobic cellulose-reactive sizing materials, fixing agents and optionally other auxiliaries, in which 10 to 60 parts by weight of a fixing and sizing accelerator and 0 to 80 parts by weight of customary auxiliaries are used per 10 parts by weight of hydrophobic, cellulose-reactive sizing materials, characterised in that the fixing and sizing accelerator can be obtained by reacting copolymers of maleic acid anhydride and styrene and/or diisobutylene with a mixture of 0-50 mol-% of methylamine, ethylamine, propylamine, butylamine and/or cyclohexylamine and 100-50 mol-%, based on the primary amino group, of N,N-dimethylaminopropylamine and/or N-(aminoethyl)-piperazine and by subsequent quaternisation up to a quaternisation degree of 0-100%.

3. Sizing agents according. to Claims 1 and 2, characterised in that the hydrophobic, cellulose-reactive sizing materials are ketene dimers of the formula in which R₅ and R₆ are hydrocarbon radicals with 8-30 carbon atoms which can also contain unsaturated and/or cyclic hydrocarbon groups.

4. Sizing agent according to Claims 1-3, characterised in that it is an aqueous emulsion with a content of hydrophobic, cellulose-reactive sizing material of 2-10% by weight, based on the total sizing agent.

5. Use of the sizing agents according to Claims 1-4 for sizing paper.

6. Use of the sizing agents according to Claims 1-4forthe beater sizing of paper.

## Revendications

1. Compositions à base de colles hydrophobes réactives envers la cellulose, de fixatifs et, le cas échéant, d'autres adjuvants, dans lesquelles on utilise pour 10 parties en poids de colles hydrophobes réactives envers la cellulose 1 à 60 parties en poids d'un fixatif-accélérateur de collage ainsi que 0 à 80 parties en poids d'adjuvants classiques, caractérisées en ce que le fixatif-accélérateur de collage est un terpolymère statistique à structure chimique unitaire de
a) 8 à 20% en poids de N,N-diméthylamino- éthylacrylate et/ou de N,N-diméthylamino-éthyl- méthacrylate,
b) 45 à 80% en poids de styrène et
c) 8 à 35 % en poids d'acrylonitrile,
la somme de a) à c) d'élevant toujours à 100% en poids et les groupes diméthylamino du terpolymère sont protonés et aussi, le cas échéant, totalement ou partiellement quaternisés.

2. Compositions de collage à base de colles hydrophobes réactives envers la cellulose, de fixatifs et, le cas échéant, d'autres adjuvants, dans lesquelles on utilise pour 10 parties en poids de colles hydrophobes réactives envers la cellulose, 10 à 60 parties en poids d'un fixatif-accélérateur de collage ainsi que 0 à 80% en poids d'adjuvants classiques, caractérisées en ce que le fixatif-accélérateur de collage peut être obtenu par réaction de copolymères d'anhydride d'acide ma- léique et de styrène et/ou de diisobutylène avec un mélange de 0 à 50 moles-% de méthylamine, d'éthylamine, de propylamine, de butylamine et/ ou de cyclohexylamine et 100 à 50 moles-%, par rapport au groupe amino primaire, de N,N-dimé- thylaminopropylamine et/ou de N-(amino- éthyl)-pipérazine, puis quaternisation jusqu'à un degré de quaternisation de 0 à 100%.

3. Compositions de collage suivant les revendications 1 et 2, caractérisées en ce que les colles hydrophobes réactives envers la cellulose sont des dimères de cétène de formule

dans laquelle R₅ et R₆ désignent des restes hydrocarbonés ayant 8 à 30 atomes de carbone, qui peuvent aussi contenir des groupes hydrocarbonés insaturés et/ou cycliques.

4. Composition de collage suivant les revendications 1 à 3, caractérisée en ce qu'elle est une émulsion aqueuse contenant 2 à 10% en poids de colle hydrophobe réactive envers la cellulose par rapport à la composition de collage totale.

5. Utilisation des compositions de collage suivant les revendications 1 à 4 pour le collage du papier.

6. Utilisation des composition de collage suivant les revendications 1 à 4 pour le collage dans la masse du papier.
